# FASCICULE DE BREVET EUROPEEN

(11) **EP 0 152 332 B1**
(45) Date de publication et mention de la délivrance du brevet: **02.08.1989**
(21) Numéro de dépôt: 85400154.2
(22) Date de dépôt: 31.01.1985
(51) Int. Cl.: C22B 13/06

(54) **Nouveau procédé de purification du plomb**
Bleireinigungsverfahren
Purification process for lead

(30) Priorité: 03.02.1984 FR 8401740
(43) Date de publication de la demande: 21.08.1985
(73) Titulaire: METALEUROP S.A., F-94120 Fontenay-sous-Bois (FR)
(72) Inventeur: Althabegoity, Georges, F-78000 Versailles (FR); Bied-Charreton, Benoit, F-59500 Douai (FR)
(74) Mandataire: Ricalens, François (FR)

(56) Documents cités:
- EP-A- 0 099 711
- FR-A- 1 369 339
- FR-A- 2 415 665
- US-A- 2 956 871
- US-A- 3 392 011
- US-A- 4 425 160
- US-A- 4 427 629

## Description

La présente invention a pour objet un nouveau procédé de purification d'un plomb impur, souvent appelé "plomb d'oeuvre".

Elle a plus particulièrement pour objet un procédé de décuivrage en continu dudit plomb d'oeuvre.

Le plomb d'oeuvre est en général élaboré dans un four de réduction tels que les fours appelés "water-jacket", les fours rotatifs ou bien par les procédés ISP ( Imperial Smelting Process) et sort de ces fours- à une température de 1000°C environ.

A cette température, de très nombreux métaux ou métaloïdes sont solubles dans le plomb. Parmi ces métaux, métalloïdes ou composés, on peut citer C_{U2}S, PbS, Cu, As, Sb, Sn, etc...

Il est bien connu dans le domaine de la technique que l'on peut, par refroidissement, obtenir une purification du plomb parce qu'aux alentours de 500 - 600°C la solubilité de ces éléments ou composés dans le plomb baisse brutalement et un certain nombre de composés solides s'accumulent à la surface.

Un écumage permet d'éliminer ces impuretés et d'obtenir un plomb plus pur. Toutefois, ce procédé présente de très nombreux inconvénients car il ne peut être réalisé que d'une manière discontinue. Il se forme en effet à la surface de gros blocs qui sont difficiles à écumer et à enlever. On obtient même des produits pâteux qui ne permettent aucune récupération automatique.

Le problème se présente depuis fort longtemps. On a maintes fois essayé de nouvel les techniques. Parmi celles-ci, une seule a été mise en ouvre à l'échelle industrielle à Port Pirie. C'est un procédé qui propose d'établir un gradient de température entre, d'une part, la surface, de manière à maintenir liquide les composés relar- gués par le plomb, et d'autre part le plomb lui-même, de manière à faciliter ce relarguage.

Ainsi, le brevet FR-1 369 339 décrit une opération d'écumage qui consiste à mélanger continuellement du métal d'oeuvre à une température élevée avec du métal d'oeuvre recyclé ayant une plus basse température et une teneur inférieure en cuivre. La surface du bain étant maintenue à une température supérieure au point de fusion de l'écume de façon à ce que cette dernière puisse s'écouler par l'ouverture d'évacuation placée de manière appropriée.

Ce procédé a permis une purification du plomb en continu mais manque énormément de souplesse puisqu'il convient de maintenir les rapports entre le soufre, l'arsenic et le cuivre dans une certaine plage tout en maintenant la teneur en arsenic à des niveaux assez bas. Ce procédé n'est donc pas applicable à des minerais qui conduisent à des plombs qui s'écartent de certaines teneurs en cuivre, en soufre et en arsenic.

C'est la raison pour laquelle la Demanderesse a cherché à mettre en oeuvre de nouveaux procédés qui permettent de fonctionner en continu tout en étant capables d'accepter n'importe quel le teneur en cuivre et en arsenic.

Selon la présenta invention, ce but a été atteint au moyen d'un procédé de purification en continu du plomb d'oeuvre par trempe, caractérisé par le fait que l'on introduit ledit plomb d'oeuvre liquide à 1000°C environ dans un chaudron thermostaté contenant du plomb métallique liquide à une température inférieure à environ 500°C et sous agitation et par le fait que l'on récupère les matièrespulvérulentes qui s'accumulent à la surface.

En effet, on a démontré que lorsque l'on trempe le plomb d'oeuvre brutablement d'une température de 1000°C à une température inférieure à 500°C, on obtient un produit pulvérulent, fluide, non collant, non pâteux et facile à élminer de la surface du bain de plomb fondu.

Il a été montré au cours de l'étude qui a mené à la présente invention que certaines contraintes d'agitation doivent être remplies. Ainsi, l'agitation doit avoir deux composantes, une composante périphérique et une composante radiale ou de convection. Cette dernière, qui correspond au mouvement descendant le long de l'axe de la cuve vers le fonds puis le long du fonds vers la périphérique de la cuve, ensuite vers le haut en longeant les parois et enfin en surface du bain de la périphérique vers le centre, est très importante pour l'échange de chaleur entre le plomb à purifier et les parois de la cuve et pour le maintien d'un faible gradient de température.

L'autre composante, la périphérique, joue également un rôle dans le maintien d'un faible gradient de température car une forte vitesse linéaire périphérique induit des mouvements tourbillonaires, lesquels, par les échanges thermiques qu'ils facilitent entre l'interface plomb- cuve et le plomb situé plus à l'intérieur de ladite cuve assure une certaine homogénéité thermique dans le bain de plomb. On peut obtenir de bons résultats en choisissant une vitesse périphérique comprise entre 0,5 et 5 mètres par seconde.

Pour diverses raisons et notamment pour éviter une réoxydation du plomb à la surface du bain la vitesse de la composante de convection au voisinage des parois verticales de la cuve est avantageusement choisie inférieure à la vitesse périphérique, de préférence 0,1 à 0,5 fois cette dernière.

La vitesse au voisinage des parois et du fonds de la cuve, issue de la combinaison de ces deux composantes, est telle qu'il y a avantageusement une différence d'au plus 20, de préférence d'au plus 10°C, entre la température de la paroi de la cuve et celle du plomb à 5 centimètres de cette paroi. Ces composantes peuvent être réalisées par exemple avec deux types de mobile d'agitation, la composante de convection avec un agitateur turbine dont le diamètre est inférieur à la moitié du diamètre de la cuve et la composante péripherique avec un ou plusieurs mobiles à pales sensiblement verticales.

Par allieurs, il est nécessaire que la température du chaudron soit maintenue de manière très précise à la valeur choisie, infériuere à 500° C, de préférence entre 400 et 450°C, et il faut que cette régulation soit effectuée avec une tolérance inférieure à 20°C. En effet, il convient de ne pas être trop élevé en température, faute de quoi on obtiendrait les produite pâteux évoqués ci-dessus ou des gros blocs.

En outre, il convient d'éviter une solidification du plomb sur les bords. C'est la raison pour laquelle la Demanderesse a été contrainte de concevoir et de mettre en oeuvre un dispositif particulier qui permette une mise en oeuvre aisée dudit proédé.

En se reportant à la figure unique, ce dispositif pour purifier le plomb d'oeuvre est caractérisé par le fait qu'il comporte un chaudron 1 entouré d'un isolant 3, un espace 2 étant pratiqué entre l'isolant 3 et le chaudron 1 pour permettre à de l'air de circuler dans cet espace, pour refroidir le chaudron ledit air étant injecté au moyen d'une canalisation 4 et évacué par une ouverture annulaire 5 située à la partie supérieure du chaudron, l'isolant 3 étant recouvert d'un bobinage 6 permettant de chauffer le chaudron par induction. Par ce système on peut passer d'une phase de refroidissement à une phase de réchauffement et réciproquement en moins d'une seconde.

De préférence, on choisira comme isolant le produit vvendu sous la Marque "Microtherme" ou des composés de caractéristiques voisines, dont la caractéristique de conductibilité thermique est inférieure à 0,05, de préférence inférieure à 0,03 KCaI|m|h|°C, pour une température moyenne de 500° C.

En fonctionement, ce dispositif permet l'évacuation des calories par les parois du chaudron tout en maintenant un très faible gradient de température au sein de ce dernier et ce au moyen de la circulation d'air, ou de tout autre fluide convenable qu'en cas de baisse trop rapide de la température dans le chaudron ou d'un gradient de température entre la paroi extérieure et le bain trop élévé, il est possible d'apporter rapidement une quantité importante de chaleur au moyen duduit bobinage qui fonctionne par induction.

Le chaudron doit également être équipé d'un dispositif d'extraction des crasses pulvérulentes. Ce dispositif peut être choisi dans tous les dispositifs déjà connus fonctionnant auxdites températures. On peut citer par exemple les aspirateurs pneumatiques, les roues, les pelles...

Cette extraction des crasses peut être réalisée de deux manières différentes: soit directement dans le chaudron de trempe, soit dans une autre cuve placée en série. Pour une installation en série, on a intérêt à avoir une cuve placée en série.

On peut poursuivre l'affinage du plomb après l'avoir débarassé de ses crasses (parfois désignées par l'anglicisme "dross") en réitérant la même opération à l'aide d'un système identique au premier mais à une température qui est régulée avec précision (± 5°C, de préférence + 2°C) autour d'un valeur choisie entre 320 et 340°C. Cette opération peunt être, dans certains cas, avantageusement utilisée avec un apport de composés susceptiples d'engendrer du soufre tels que par exemple la pyrite et le soufre élémentaire lui-même.

On peut également réaliser une adjonction de tout composé susceptible de faire avec le cuivre des insolubles dans le plomb à haut point de fusion, c'est-à-dire à un point de fusion sensiblement supérieur à celui du plomb en cours d'affinage.

## Revendications

1. Procédé de purification en continu du plomb d'oeuvre par trempe, caractérisé par le fait que l'on introduit ledit plomb d'oeuvre liquide à 1000°C environ dans un chaudron thermostaté contenant du plomb métallique liquide à une température inférieure à environ 500° C et sous agitation et par le fait que l'on récupere les matières pulvérulentes qui s'accumulent à la surface.

2. Procédé selon la revendication 1, caractérisé par le fait que l'agitation est réalisée de manière que la différence de température entre la paroi du chaudron et le plomb situé à 5 centimètres de la paroi soit au plus égale à 20°C.

3. Procédé selon les revendications 1 et 2 prises séparément, caractérisé par le fait que l'on mantient la température du plomb du chaudron à une valeur fixée à l'avance avec une tolérance inférieure à 20°C.

4. Procédé selon les revendications 1 à 3 prises séparément, où l'on soumet le plomb ayant subi une première opération de purification à une nouvelle purification, caractérisé par le fait que l'on introduit ledit plomb d'oeuvre liquide dans un chaudron thermostaté contenant du plomb métallique liquide à une température comprise entre 320 et 340°C (deux chiffres significatifs) et sous agitation et par le fait que l'on récupère les matières pulvérulentes qui s'accumulent à la surface.

5. Procédé selon la revendication 4, caractérisé par le fait qu'au cours de la deuxième opération de purification on ajoute des composés susceptibles d'engendrer du soufre.

6. Dispositif pour purifier le plomb d'oeuvre, caractérisé par le fait qu'il comporte un chaudron 1 entouré d'un isolant 3, un espace 2 étant pratiqué entre l'isolant 3 et le chaudron 1 pour permettre à de l'air de circuler dans cet espace, pour refroidir le chaudron ledit air étant injecté au moyen d'une canalisation 4 et évacué par une ouverture annulaire 5 située à la partie supérieure du chaudron, l'isolant 3 étant recouvert d'un bobinage 6 permettant de chauffer le chaudron par induction.

7. Dispositif selon la revendication 6, caractérisé par le fait que ledit isolant présente une conductivité thermique inférieure à 0,05 k.cal/m /h/°C.

8. Dispositif selon les revendications 6 et 7 prises séparément, caractérisé par le fait qu'il comporte en outre un dispositif d'extraction des crasses choisi dans le groupe des aspirateurs pneumatiques, des roues et des pelles.

9. Dispositif selon les revendications 6 à 8 prises séparément, caractérisé par le fait que le chaudron est relié à un autre chaudron où la décantation se fait et qui est lui équipé des systèmes d'extraction des crasses.

## Patentansprüche

1. Verfahren zur kontinuierlichen Reinigung von Werkblei durch Abschrecken, gekennzeichnet durch Einführen des flüssigen Werkbleis bei etwa 1000° C in einen thermostatisierten Kessel, der gerührtes flüssiges metallisches Blei bei einer Temperatur unter etwa 500°C enthält, und Wiedergewinnen des sich auf der Oberfläche ansammelnden pulverigen Materials.

2. Verfahren nach Anspruch 1, dadurch gekennzeichnet, daß das Rühren so durchgeführt wird, daß der Temperaturunterschied zwischen der Kesselwand und dem sich in 5 cm Abstand von der Wand befindlichen Blei höchstens 20° C beträgt.

3. Verfahren nach Anspruch 1 oder 2, dadurch gekennzeichnet, daß die Temperatur des Bleis im Kessel auf einem vorher bestimmten Wert mit einer Toleranz unter 20°C gehalten wird.

4. Verfahren nach einem der Ansprüche 1 - 3, in dem das einer ersten Reinigung unterworfene Blei einer weiteren Reinigung zugeführt wird, gekennzeichnet durch Einführen des flüssigen Werkbleis in einen thermostatisierten Kessel, der gerührtes flüssiges metallisches Blei bei einer Temperatur von 320 bis 340°C (zwei wichtige Zahlen) enthält, und Wiedergewinnen des sich auf der Oberfläche ansammelnden pulverigen Materials.

5. Verfahren nach Anspruch 4, dadurch gekennzeichnet, daß im Lauf der zweiten Reinigungsstufe Verbindungen zugegeben werden, die Schwefel freisetzen können.

6. Vorrichtung zur Reinigung von Werkblei, gekennzeichnet durch - einen von einer Isolierung (3) umgegebenen Kessel (1), - einen Raum (2) zwischen der Isolierung (3) und dem Kessel (1) zur Zirkulation von Luft in diesem Raum und Abkühlen des Kessels, wobei die Luft durch eine Leitung (4) eingeblasen und durch eine Ringöffnung (5) im oberen Teil des Kessels abgezogen wird und die Isolierung (3) von einer Wickelung (6) umgeben ist, durch die der Kessel durch Induktion erhitzt werden kann.

7. Vorrichtung nach Anspruch 6, dadurch gekennzeichnet, daß die Isolierung eine thermische Leitfähigkeit unter 0,05 kcal/m/h/°C aufweist.

8. Vorrichtung nach Anspruch 6 oder 7, gekennzeichnet außerdem durch eine Extraktionsvorrichtung für die Schlacke, ausgewählt unter pneumatischen Absaugern, Rädern und Schaufeln.

9. Vorrichtung nach einem der Ansprüche 6 - 8, dadurch gekennzeichnet, daß der Kessel mit einem anderen Kessel verbunden ist, in dem dekantiert wird und der mit Extraktionssystemen für die Schlacke ausgerüstet ist.

## Claims

1. Process for the continuous purification of crude lead by quenching, characterised by the fact that the said liquid lead bullion is introduced at approximately 1,000°C into a thermostatically controlled caldron containing liquid metallic lead with a temperature of less than approximately 500°C and with agitation and by the fact that the pulverulent materials which accumulate on the surface are recovered.

2. Process according to claim 1, characterised by the fact that the agitation is carried out in such a way that the difference in temperature between the wall of the caldron and the lead situated 5 centimetres from the side is at least equal to 20° C.

3. Process according to claims 1 and 2 taken separately, characterised by the fact that the temperature of the lead in the caldron is maintained at a value fixed in advance, with a tolerance of less than 20°C.

4. Process according to claims 1 to 3 taken separately, whereby the lead, having been subjected to an initial purification operation, is subjected to a further purification, characterised by the fact that the said liquid crude lead is introduced into a thermostatically controlled caldron containing liquid metallic lead with a temperature of between 320 and 340° C (two significant figures) and with agitation, and by the fact that the pulverulent materials which accumulate on the surface are recovered.

5. Process according to claim 4, characterised by the fact that, during the second purification operation, compounds capable of generating sulphur are added.

6. Device for purifying crude lead, characterised by the fact that it comprises a caldron 1 surrounded by an insulator 3, a space 2 being provided between the insulator 3 and the caldron 1 to enable air to circulate in this space, to cool the caldron, the said air being injected by means of a pape 4 and evacuated through an annular opening 5 situated in the upper part of the caldron, the insulator 3 being covered by a coil 6 enabling the caldron to be heated by induction.

7. Device according to claim 6, characterised by the fact that the said insulator offers a thermal conductivity of less than 0.05 k.cal/m/h/° C.

8. Device according to claims 6 and 7 taken separately, characterised by the fact that it comprises in addition a device for extracting dross selected from the group of pneumatic extractors, wheels and shovels.

9. Device according to claims 6 to 8 taken separately, characterised by the fact that the caldron is linked to another caldron where decantation is effected and which is equipped with systems for extracting dross.
